# EUROPÄISCHE PATENTSCHRIFT

(11) **EP 0 213 410 B1**
(45) Veröffentlichungstag und Bekanntmachung des Hinweises auf die Patenterteilung: **14.03.1990**
(21) Anmeldenummer: 86110624.3
(22) Anmeldetag: 31.07.1986
(51) Int. Cl.: B22F 9/04, B22F 3/12

(54) **Verfahren zur Herstellung eines metallischen Körpers aus einer insbesondere amorphen Legierung mit zumindest teilweise magnetischen Komponenten**
Process for manufacturing a metallic work piece from an amorphous alloy with at least partly magnetic components
Procédé de préparation d'une ébauche métallique en un alliage amorphe avec des composants au moins partiellement magnétiques

(30) Priorität: 13.08.1985 DE 3529019
(43) Veröffentlichungstag der Anmeldung: 11.03.1987
(73) Patentinhaber: SIEMENS AKTIENGESELLSCHAFT, 80333 München (DE)
(72) Erfinder: Schultz, Ludwig, Dr. Dipl.-Phys., D-8526 Bubenreuth (DE); Wohlleben, Karl, Dr. Dipl.-Phys., D-8520 Erlangen (DE)

(56) Entgegenhaltungen:
- WO-A-84/02926
- DE-B- 1 286 702
- US-A- 4 197 146
- SCIENTIFIC AMERICAN, Band 234, Nr. 5, Mai 1976, Seiten 40-48, New York, US; J.S. BENJAMIN: "Mechanical alloying"
- CHEMICAL ABSTRACTS, Band 103, Nr. 8, 4. November 1985, Seite 258, Nr. 146026e, Columbus, Ohio, US; & JP-A-60 89 533 (NAMIKI PRECISION JEWEL CO., LTD.) 20.05.1985
- APPLIED PHYSICS LETTERS, Band 43, Nr. 11, 1. Dezember 1983, Seiten 1017-1020, American Institute of Physics, Woodbury, GB; C.C. KOCH et al.: "Preparation of "amorphous" Ni60Nb40 by mechanical alloying"

## Beschreibung

Die Erfindung bezieht sich auf ein Verfahren zur Herstellung eines metallischen Körpers aus einer amorphen oder kristallinen Legierung, bei welchem Verfahren die folgenden Verfahrensschritte durchzuführen sind:
A) Ein Zwischenprodukt aus mindestens zwei pulverförmigen, zumindest teilweise magnetischen Komponenten der Legierung wird unter Vornahme eines Kompaktierungsschrittes so ausgebildet wird, daß die Legierungskomponenten in dem Zwischenprodukt jeweils in mindestens einer Dimension höchstens 1 _{J}lm ausgedehnt sind.

Ferner ist im Fall der Herstellung der amorphen Legierung vorzusehen als weiterer Verfahrensschritt:
B) Das Zwischenprodukt wird in den metallischen Körper mit amorphem Legierungszustand mittels einer Diffusionsreaktion bei einer vorbestimmten erhöhten Temperatur, die unterhalb der Kristallisationstemperatur der amorphen Legierung liegt, umgewandelt.

Im Fall der Herstellung einer kristallinen Legierung ist vorzusehen als weiterer Verfahrensschritt:

B') Das Zwischenprodukt wird in den metallischen Körper mit kristallinem Legierungszustand mittels einer Diffusionsreaktion bei einer vorbestimmten erhöhten Temperatur umgewandelt.

Ein derartiges Verfahren zur Herstellung einer amorphen bzw. kristallinen Legierung geht z.B. aus der WO-A-84/02926 hervor.

Als "metallische Gläser" bezeichnete amorphe Materialien sind allgemein bekannt (vgl. z.B. "Zeitschrift für Metallkunde", Band 69, 1978, Heft 4, Seiten 212 bis 220 oder "Elektrotechnik und Maschinenbau", 97. Jahrgang, September 1980, Heft 9, Seiten 378 bis 385). Bei diesen Materialien handelt es sich im allgemeinen um spezielle Legierungen, die aus mindestens zwei vorbestimmten, auch als Legierungskomponenten bezeichneten Ausgangselementen oder -verbindungen mittels besonderer Verfahren herzustellen sind. Häufig ist dabei das Material mindestens eines der Elemente oder einer der Verbindungen magnetisch. Diese speziellen Legierungen weisen anstelle eines kristallinen ein glasartiges, amorphes Gefüge auf und besitzen eine Reihe von außergewöhnlichen Eigenschaften bzw. Eigenschaftskombinationen wie z.B. hohe Verschleiß- und Korrosionsbeständigkeit, große Härte und Zugfestigkeit bei gleichzeitig guter Duktilität sowie besondere magnetische Eigenschaften. Außerdem lassen sich über den Umweg des amorphen Zustandes mikrokristalline Materialien mit interessanten Eigenschaften herstellen (vgl. z.B. DE-C-28 34 425).

Die Herstellung metallischer Gläser erfolgt bisher im allgemeinen durch schnelles Abschrecken aus der Schmelze (vgl. auch DE-A-31 35 374 oder DE-A-31 28 063). Dieses Verfahren führt jedoch dazu, daß mindestens eine Dimension des hergestellten Materials kleiner als etwa 0,1 mm ist. Für verschiedene Anwendungen wäre es dagegen wünschenswert, wenn metallische Gläser in beliebiger Form und Abmessung zur Verfügung stünden.

Ferner wurde vorgeschlagen, metallische Gläser statt durch schnelles Abschrecken durch eine spezielle Festkörperreaktion herzustellen. Hierbei muß eine der-legierungskomponenten in die andere unterhalb der Kristallisationstemperatur des zu erzeugenden metallischen Glases schnell diffundieren, wobei die andere Komponente praktisch unbeweglich bleibt. Eine derartige Diffusionsreaktion wird im allgemeinen auch als anomale, schnelle Diffusion bezeichnet. Hierbei sind bestimmte energetische Voraussetzungen zu erfüllen (vgl. z.B. "Physical Review Letters", Vol. 51, No. 5, August 1983, Seiten 415 bis 418 oder "Journal of Non-Crystalline Solids", Vol. 61 und 62, 1984, Seiten 817 bis 822). So müssen die Legierungskomponenten exotherm miteinander reagieren. Ferner wird auch eine bestimmte Mikrostruktur benötigt, indem die beteiligten Legierungskomponenten eng benachbart sind und jeweils in mindestens einer Dimension sehr kleine Ausdehnungen unter 1 _{J}lm aufweisen. Dementsprechend sind insbesondere Schichtstrukturen geeignet, die beispielsweise durch Aufdampfen erzeugt werden können (vgl. z.B. die genannte Uteraturstelle aus "Phys.Rev.Letters", Vol. 51). Daneben ist hierfür auch eine Schichtung von dünnen Metallfolien möglich (vgl. z.B. "Proc. MRS Europe Meeting on Amorphous Metals and Non-Equilibrium Processing", Hrsg. M. von Allmen, Strasbourg, 1984, Seiten 135 bis 140).

Auch bei dem Verfahren gemäß der eingangs genannten WO-A-84/02926 wird eine entsprechende Mikrostruktur ausgebildet. Nach diesem Verfahren mischt man zunächst als Legierungskomponenten entsprechende Metallpulver der gewünschten Zusammensetzung und kompaktiert diese dann nämlich so zu einem Zwischenprodukt, daß in diesem die Legierungskomponenten jeweils in mindestens einer Dimension höchstens 1 11m ausgedehnt sind. Anschließend wird dieses Zwischenprodukt durch anomale schnelle Diffusion bei vorbestimmter erhöhter Temperatur in den gewünschten metallischen Körper mit amorphem Gefüge überführt. Dieses bekannte Verfahren ist auch in der "Frankfurter Zeitung: Blick durch die Wirtschaft" herausgegeben von: "Frankfurter Allgemeine Zeitung", 27. Jahrgang, Nr. 23, 1.2.1984, Seite 5 bzw. in "Machine Design", Vol. 55, No. 25, 10.10.1983, Seite 8 angedeutet.

Während bei dem erwähnten Aufdampfverfahren nur sehr dünne Gebilde zu erhalten sind, setzen die erwähnten beiden Verformungsverfahren eine gute Duktilität der beteiligten Legierungskomponenten voraus. Außerdem tritt bei dem bekannten Verfahren, bei dem von pulverförmigen Legierungskomponenten ausgegangen wird, die Schwierigkeit auf, daß die sich an der Oberfläche der Metallpulver befindenden Oxidschichten durch die Verformung entfernt werden müssen und daß das sich bei der Kompaktierung und Verformung ergebende Gefüge sehr unregelmäßig ist. Betrachtet man außerdem technisch interessante Legierungen, so findet man, daß häufig eine der Legierungskomponenten schlecht oder praktisch nicht verformbar ist, wie z.B. Bor bei FeNiB oder Kobalt bei CoZr. Auch sind einige Komponenten nicht oder nur zu hohem Preis als Folie erhältlich wie z.B. Seltene Erdmetalle für amorphe Übergangsmetall-/Seltene-Erden-Verbindungen.

Zur großtechnischen Herstellung von metallischen Körpern mit verhältnismäßig ausgedehnter Form und Abmessung aus amorphen Legierungen, wobei insbesondere auch schwer verformbare oder spröde Legierungskomponenten zu verwenden sind, kann ein Verfahren dienen, das mit der älteren europäischen Patentanmeldung gemäß der nichtvorveröffentlichten EP-A-0 200 079 vorgeschlagen wurde. Gemäß diesem Verfahren wird zunächst mittels eines an sich bekannten Mahlprozesses mit einer Pulvermühle aus den meistens kristallinen Pulvern der die Legierungskomponenten darstellenden Ausgangselemente oder -verbindungen ein Mischpulver hergestellt, dessen einzelne Teilchen etwa schichtförmig aus den Ausgangselementen bzw. -verbindungen aufgebaut sind. Der Zeitpunkt zur Beendigung des Mahlprozesses, zu dem dieser Aufbau der Mischpulverteilchen vorliegt, läßt sich z.B. durch experimentelle Untersuchung der Teilchen, ohne weiteres ermitteln und somit festlegen. Dieses so hergestellte Mischpulver wird dann in einem weiteren Arbeitsschritt zu einem kompakten Zwischenprodukt mit dem gewünschten Körper angepaßter Form und Abmessung kompaktiert und/oder verformt. Dieses kompakte Zwischenprodukt besteht dabei noch aus kristallinen Teilen der Ausgangselemente oder -verbindungen, deren jeweilige Abmessungen in mindestens einer Dimension unter 1 ₁1m oder sogar unter 0,2 ₁1m liegen. In einer sich anschließenden Diffusionsglühung wird dann in an sich bekannter Weise das Zwischenprodukt in den gewünschten metallischen Körper aus der amorphen Legierung bzw. aus dem metallischen Glas umgewandelt.

Bei diesem vorgeschlagenen Verfahren erfolgt die Kompaktierung des Pulvers entweder durch Strangpressen oder durch andere Verformungsmethoden wie z.B. Hämmern. Diese Verformung bewirkt eine Verkleinerung der individuellen Schichtdicken, wenn die Schichten parallel zur Verformungsrichtung liegen. Man erhält zwar durch den Mahlvorgang Pulverteilchen mit weitgehend parallel angeordneten Schichten, doch bei der Kompaktierung erfolgt keine Ausrichtung der Teilchen, so daß die Anordnung der einzelnen Schichten bezüglich der Verformungsrichtung statistisch verteilt ist. Für Schichten die senkrecht zur Verformungsrichtung liegen, kann sich dann bei der Verformung sogar eine Vergrößerung der Schichtdicke ergeben, wogegen Schichten, die überwiegend parallel zur Verformungsrichtung liegen, beim Verformen dünner werden. Die statistisch orientierte Ausrichtung der Schichten vor dem Kompaktieren führt also gegebenenfalls zu einer Vergrößerung der Bandbreite der Schichtdicken nach der Verformung; d.h., die Verformung bei der Kompaktierung wird also nicht ausgenutzt.

Aufgabe der vorliegenden Erfindung ist es, die Verfahren der eingangs genannten Art so auszugestalten, daß mit ihnen unter Verwendung mindestens einer magnetischen Komponente metallische Körper mit verhältnismäßig ausgedehnter Form und Abmessung aus einer amorphen oder auch aus einer nicht-amorphen, kristallinen Legierung großtechnisch herzustellen sind, wobei insbesondere auch schwer verformbare und spröde Legierungskomponenten zu verwenden sein sollen und wobei in dem Kompaktierungsschritt die einzelnen Schichten parallel zu einer vorbestimmten Vorzugsrichtung, der späteren Verformungsrichtung, angeordnet werden.

Diese Aufgabe wird sowohl für den Fall der Herstellung einer amorphen Legierung wie auch für den Fall der Herstellung einer kristallinen Legierung erfindungsgemäß dadurch gelöst, daß zur Durchführung des Verfahrensschrittes A) aus den pulverförmigen Legierungskomponenten mittels eines zu einem vorbestimmten Zeitpunkt zu beendenden Mahlprozesses ein kristallines Mischpulver mit Teilchen derart hergestellt wird, daß diese jeweils zumindest weitgehend einen schichtähnlichen Aufbau aus den Legierungskomponenten aufweisen, anschließend die Pulverteilchen dieses Mischpulvers zumindest im Zustand ihrer Beweglichkeit in einem Magnetfeld ausgerichtet werden, und schließlich dieses Mischpulver zu dem Zwischenprodukt der gewünschten Form und Abmessung in dieser Richtung kompaktiert und gegebenenfalls noch weiter verformt wird.

Die mit dieser Ausgestaltung des Verfahrens verbundenen Vorteile sind insbesondere darin zu sehen, daß sich die Teilchen des Mischpulvers in einem angelegten Magnetfeld hinreichender Stärke so ausrichten, daß ihre schichtähnlichen Strukturen etwa parallel zum Magnetfeld liegen. Das Magnetfeld wird dabei während des Herstellungsverfahrens zumindest zu einem Zeitpunkt angelegt, an dem die einzelnen Teilchen noch beweglich sind, d.h. im allgemeinen zumindest vor dem eigentlichen Kompaktierungsschritt. Aufgrund der besonderen Ausrichtung der einzelnen schichtähnlichen Strukturen des Mischpulvers im Magnetfeld wird so erreicht, daß diese dann bei der Verformung noch dünner werden, d.h. also, der Verformungsprozeß zur Kompaktierung wird auch zu einer weiteren Verringerung der Schichtdicken ausgenutzt. Durch entsprechend geringe Schichtdicken werden bekanntlich Diffusionsreaktionen zwischen den Teilchen begünstigt. Dies ist insbesondere dann von Vorteil, wenn mit den Legierungskomponenten ein amorphes Material erzeugt werden soll.

Vorteilhafte Ausgestaltungen der erfindungsgemäßen Verfahren gehen aus den abhängigen Ansprüchen hervor.

Die Erfindung wird nachfolgend noch weiter anhand der Herstellung eines Körpers aus einem besonderen metallischen Glas erläutert. Dabei brauchen die mindestens zwei pulverförmigen Legierungskomponenten nicht alle unbedingt metallisch zu sein, sondern bei einzelnen von ihnen kann es sich auch um Metalloide handeln. Jedoch muß mindestens eine dieser Komponenten magnetische Eigenschaften aufweisen. Im allgemeinen werden die Komponenten kristallin sein; in speziellen Fällen der Verwendung von Metalloiden können jedoch auch amorphe Pulver wie z.B. aus Bor vorgesehen werden.

Das metallische Glas des herzustellenden Körpers soll eine mittlere, beispielsweise binäre Zusammensetzung AₓBy aufweisen, wobei A und B die beispielsweise metallischen Ausgangselemente bzw. Legierungskomponenten sowie x und y Atom-% (mit x + y = 100) bedeuten. Eine der Legierungskomponenten A oder B sollen dabei aus einem magnetischen Material bestehen. Gemäß einem konkreten Ausführungsbeispiel kann es sich bei A z.B. um magnetisches Co und bei B um nicht-magnetisches Zr handeln. Daneben kann ebensogut auch von entsprechenden anderen Komponenten zur Ausbildung von bekannten zwei- oder mehrkomponentigen amorphen oder auch nicht-amorphen Legierungen ausgegangen werden. Gemäß dem angenommenen Ausführungsbeispiel einer binären Legierung werden zunächst Pulver der beiden Komponenten A und B zusammen mit gehärteten Stahlkugeln in einen geeigneten Mahlbecher gegeben. Die Größe der Pulver kann beliebig sein, eine ähnliche Größenverteilung beider beteiligter Komponenten ist jedoch vorteilhaft. Die resultierende atomare Konzentration des aus diesen Pulvern herzustellenden Körpers wird durch das Mengenverhältnis der beiden Pulversorten bestimmt.

Dementsprechend können zunächst reine Co-und Zr-Pulver mit Pulverpartikelgrößen von jeweils z.B. durchschnittlich etwa 40 Jlm in eine Planetenkugelmühle (Marke Fritsch: Typ "Pulverisette-5") gegeben werden, deren Stahlkugeln Durchmesser von jeweils 10 mm aufweisen. Eine Variation des Kugeldurchmesses und der Kugelanzahl bewirkt dabei eine beliebige Veränderung der Mahlintensität. Um eine Oberflächenoxidation der Teilchen zu verhindern, wird der Stahlbehälter der Mühle unter Schutzgas, beispielsweise unter Argon, verschlossen und erst nach Beendigung des Mahlprozesses wieder geöffnet. Während des Mahlvorganges werden dann die Pulver flachgedrückt, verschweißt und auch wieder geteilt. Dabei kann vorteilhaft ein vorbestimmtes Temperaturniveau unterhalb der Kristallisationstemperatur des zu bildenden amorphen Materials eingehalten werden. Gegebenenfalls lassen sich auch mehrere Temperaturstufen vorsehen bzw. kann ein entsprechendes Temperaturprogramm durchlaufen werden. Mit fortschreitender Mahldauer entstehen dann größere Pulverteilchen, die zumindest weitgehend eine schichtähnliche Struktur aufweisen, d.h. aus einer Vielzahl von alternierenden schichtähnlichen Bereichen der beteiligten Legierungskomponenten bestehen. Hierbei handelt es sich um eine Mikrostruktur, wie sie z.B. auch in der Anfangsphase eines bekannten Verfahrens zum mechanischen Legieren entsteht (vgl. z.B. "Scientific American", Vol. 234, 1976, Seiten 40 bis 48). Nach diesem bekannten Verfahren können an sich auch amorphe Legierungen hergestellt werden (vgl. z.B. "Applied Physics Letters", Vol. 43, No. 11, 1.12.1973, Seiten 1017 bis 1019). Während jedoch bei dem bekannten Verfahren des mechanischen Legierens solange gemahlen wird, bis sich die vorerwähnte schichtähnliche Struktur wieder auflöst und eine echte Legierung entsteht, wird demgegenüber bei dem Verfahren nach der Erfindung der Mahlvorgang bei Erreichen der gewünschten schichtähnlichen Struktur, in der die schichtähnlichen Bereiche im allgemeinen etwa 0,01 bis 0,9 ₁1m, vorzugsweise zwischen 0,05 und 0,5 Jlm dick sind, abgebrochen. Die Größe der Pulverteilchen selbst stellt sich auf etwa 10 bis 200 ₁₁m Durchmesser ein. Der vorbestimmte Zeitpunkt, an dem diese gewünschte Struktur der Pulverteilchen vorliegt, kann z.B. durch Schnittuntersuchungen der Teilchen festgelegt werden. Am Ende des zu diesem Zeitpunkt abzubrechenden Mahlprozesses liegt somit ein Mischpulver vor, dessen Teilchen aus alternierenden dünnen, kristallinen, schichtähnlichen Bereichen bestehen, und daß somit noch eine ausreichende Beweglichkeit der Pulverteilchen in einem Magnetfeld und eine hinreichende Duktilität für einen schließlich durchzuführenden Kompaktierungsschritt aufweist.

Solange die Pulverteilchen noch beweglich sind, werden diese also erfindungsgemäß einem magnetischen Gleichfeld ausgesetzt. Sie richten sich dann so aus, daß ihre schichtähnlichen Strukturen parallel zu dem Magnetfeld liegen. Die Magnetfeldrichtung wird dabei so gelegt, daß sie mit einer späteren Kompaktierungsrichtung übereinstimmt.

Die Art und Weise wie die magnetische Ausrichtung der Pulverteilchen erfolgt, richtet sich nach der jeweiligen Kompaktierungsmethode. Wird z.B. ein sogenanntes isostatisches Pressen angewandt, entweder in Verbindung mit einer gleichzeitigen Diffusionsglühung als heißisostatisches Pressen oder zur Bildung eines Formkörpers zur weiteren Verformung durch Strangpressen, Hämmern oder ähnlichem, so wird zunächst das Mischpulver in eine verformbare Form eingefüllt. Anschließend wird dann eventuell unter Rütteln und Klopfen, das magnetische Feld parallel zur Längsachse der Form angelegt. Die Feldstärke kann hierfür im Bereich zwischen 0,1 und 1 T liegen. Nachdem so die Pulverteilchen mit ihren einzelnen Schichten parallel zur Feldrichtung ausgerichtet sind, kann das Magnetfeld abgeschaltet, die Form verschlossen und der isostatische Preßvorgang begonnen werden. Hierbei ist auf eine sorgfältige Handhabung des Preßlings zu achten, damit sich das Pulver nicht wieder umordnet.

Eine weitere Möglichkeit besteht darin, das Pulver zunächst in einer einachsigen Presse zu einem kompakten Vorprodukt bzw. zu mehreren tablettenartigen Formstücken zusammenzupressen. Nachdem das Vorprodukt oder die Formstücke gegebenenfalls noch ummantelt wurde bzw. wurden, schließt sich noch ein weiterer Verformungsschritt wie z.B. Strangpressen oder Hämmern an. Hierbei ist das Magnetfeld nach Einfüllen des Mischpulvers in die Preßmatrize vor dem Pressen anzulegen. Außerdem kann das Mischpulver auch direkt in einen Mantel eingefüllt, magnetisch ausgerichtet und anschließend im Mantel stranggepreßt, gehämmert oder anderweitig zu einer guten Verdichtung verformt werden.

Bei dem gewählten Ausführungsbeispiel wurde davon ausgegangen, daß nur eine der beiden Legierungskomponenten A oder B aus einem magnetischen Material besteht. Ebensogut können jedoch auch beide Komponenten magnetisch sein. Dies bedeutet aber, daß im allgemeinen verschiedene Curie-Temperaturen T_{c}^{A} bzw. T_{c}^{B} der bei den Komponenten A und B vorliegen. In diesem Falle wird die erfindungsgemäße Ausrichtung der erstellten Pulverteilchen in einem Magnetfeld bei einer Temperatur T vorgenommen, die zwischen den beiden Curie-Temperaturen liegt, d.h. daß gilt: T_{c}^{A} <T<T_{c}^{B}, falls T_{c}A <T_{C}B ist (ansonsten umgekehrt).

Am Ende eines gegebenenfalls noch weiteren Formgebungsschrittes liegt dann ein Zwischenprodukt des herzustellenden Körpers mit der gewünschten Form und Abmessung vor. Anschließend erfolgt dann eine Wärmebehandlung, bei der die für die Amorphisierung verantwortliche Interdiffusion der beteiligten Legierungskomponenten als Festkörperreaktion erfolgt. Diese Reaktion kann zwar gegebenenfalls als anomale, schnelle Diffusion in bekannter Weise ablaufen, wobei eine Legierungskomponente in die andere diffundiert. Es sind jedoch ebensogut auch andere Diffusionsreaktionen mit z.B. gegenseitige Eindiffusion der Komponenten möglich. Bei all diesen Reaktionen ist zu beachten, daß, je feiner das Gefüge ist, desto niedrigere Temperaturen und desto kürzere Glühzeiten für die vollständige Umwandlung des Zwischenproduktes in den gewünschten Körper ausreichen. Für diese Festkörper-Diffusionsreaktion muß die Glühtemperatur auf jeden Fall in bekannter Weise unterhalb der Kristallisationstemperatur des metallischen Glases liegen. Der am Ende dieses Verfahrens als Endprodukt vorliegende metallische Körper besteht somit aus einer amorphen Legierung mit durch das Kompaktierungsverfahren vorgegebener und deshalb weitgehend beliebig wählbarer Dicke und Form.

Bei dem vorstehend beschriebenen Ausführungsbeispiel des erfindungsgemäßen Verfahrens wurde davon ausgegangen, daß ein Körper aus einem metallischen Glas hergestellt werden soll. Jedoch lassen sich mit diesem Verfahren ebensogut auch Körper aus kristallinen Mischpulver herstellen, die nach einer Diffusionsglühung nach wie vor kristallin sind. Gegebenenfalls kann der kristalline Zustand dieser Materialien auch über den Umweg eines nicht-kristallinen, amorphen Gefüges erreicht werden (vgl. z.B. "Applied Physics Letters", Vol. 44, No. 1, Januar 1984, Seiten 148 und 149).

## Patentansprüche

1. Verfahren zur Herstellung eines metallischen Körpers aus einer amorphen Legierung, bei welchem Verfahren die folgenden Verfahrensschritte durchzuführen sind:
A) Ein Zwischenprodukt aus mindestens zwei pulverförmigen, zumindest teilweise magnetischen Komponenten der Legierung wird unter Vornahme eines Kompaktierungsschrittes so ausgebildet, daß die Legierungskomponenten in dem Zwischenprodukt jeweils in mindestens einer Dimension höchstens 1 ₁1m ausgedehnt sind, und
B) das Zwischenprodukt wird in den metallischen Körper mit amorphem Legierungszustand mittels einer Diffusionsreaktion bei einer vorbestimmten erhöhten Temperatur, die unterhalb der Kristallisationstemperatur der amorphen Legierung liegt, umgewandelt,
dadurch gekennzeichnet, daß zur Durchführung des Verfahrensschrittes A)
- aus den pulverförmigen Legierungskomponenten mittels eines zu einem vorbestimmten Zeitpunkt zu beendenden Mahlprozesses ein kristallines Mischpulver mit Teilchen derart hergestellt wird, daß diese jeweils zumindest weitgehend einen schichtähnlichen Aufbau aus den Legierungskomponenten aufweisen,
- anschließend die Pulverteilchen dieses Mischpulvers zumindest im Zustand ihrer Beweglichkeit in einem Magnetfeld ausgerichtet werden, und
- schließlich dieses Mischpulver zu dem Zwischenprodukt der gewünschten Form und Abmessung in dieser Richtung kompaktiert und gegebenenfalls noch weiter verformt wird.

2. Verfahren nach Anspruch 1, dadurch gekennzeichnet, daß das amorphe Gefüge des Zwischenproduktes durch eine vorbestimmte Glühbehandlung in ein mikrokristallines Gefüge umgewandelt wird.

3. Verfahren zur Herstellung eines metallischen Körpers aus einer kristallinen Legierung, bei welchem Verfahren die folgenden Verfahrensschritte durchzuführen sind:
A) Ein Zwischenprodukt aus mindestens zwei pulverförmigen, zumindest teilweise magnetischen Komponenten der Legierung wird unter Vornahme eines Kompaktierungsschrittes so ausgebildet, daß die Legierungskomponenten in dem Zwischenprodukt jeweils in mindestens einer Dimension höchstens 1 11m ausgedehnt sind, und
B') das Zwischenprodukt wird in den metallischen Körper mit kristallinem Legierungszustand mittels einer Diffusionsreaktion bei einer vorbestimmten erhöhten Temperatur umgewandelt,
dadurch gekennzeichnet, daß zur Durchführung des Verfahrensschrittes A)
- aus den pulverförmigen Legierungskomponenten mittels eines zu einem vorbestimmten Zeitpunkt zu beendenden Mahlprozesses ein kristallines Mischpulver mit Teilchen derart hergestellt wird, daß diese jeweils zumindest weitgehend einen schichtähnlichen Aufbau aus den Legierungskomponenten aufweisen,
- anschließend die Pulverteilchen dieses Mischpulvers zumindest im Zustand ihrer Beweglichkeit in einem Magnetfeld ausgerichtet werden, und
- schließlich dieses Mischpulver zu dem Zwischenprodukt der gewünschten Form und Abmessung in dieser Richtung kompaktiert und gegebenenfalls noch weiter verformt wird.

4. Verfahren nach einem der Ansprüche 1 bis 3, dadurch gekennzeichnet, daß die Beendigung des Mahlprozesses experimentell mittels Untersuchung der Mischpulverteilchen bestimmt wird.

5. Verfahren nach einem der Ansprüche 1 bis 4, dadurch gekennzeichnet, daß die pulverförmigen Legierungskomponenten unter Schutzgas zu dem Mischpulver vermahlen werden.

6. Verfahren nach einem der Ansprüche 1 bis 5, dadurch gekennzeichnet, daß die Legierungskomponenten bei mindestens einer vorbestimmten Temperatur zu dem Mischpulver vermahlen werden.

7. Verfahren nach einem der Ansprüche 1 bis 6, dadurch gekennzeichnet, daß die pulverförmigen Legierungskomponenten solange vermahlen werden, bis etwa alternierende, schichtähnliche Bereiche in den Mischpulverteilchen mit Dicken zwischen 0,01 µm und 0,9 µm, vorzugsweise zwischen 0,05 ₁₁m und 0,5 ₁1m entstanden sind.

8. Verfahren nach einem der Ansprüche 1 bis 7, dadurch gekennzeichnet, daß die pulverförmigen Legierungskomponenten zu Mischpulverteilchen mit Teilchendurchmessern zwischen etwa 10 und 200 µm, vorzugsweise etwa 20 und 100 um vermahlen werden.

9. Verfahren nach einem der Ansprüche 1 bis 8, dadurch gekennzeichnet, daß die Mischpulverteilchen einem Magnetfeld der Stärke zwischen 0,1 und 1 Tesla ausgesetzt werden.

10. Verfahren nach einem der Ansprüche 1 bis 9, dadurch gekennzeichnet, daß das Mischpulver bei angelegtem Magnetfeld einer Rüttel- oder Klopfbehandlung unterzogen wird.

11. Verfahren nach einem der Ansprüche 1 bis 10, dadurch gekennzeichnet, daß das Mischpulver durch Hämmern oder Strangpressen zu dem Zwischenprodukt verformt wird.

12. Verfahren nach einem der Ansprüche 1 bis 11, dadurch gekennzeichnet, daß die Diffusionsreaktion nach dem letzten Kompaktierungs- bzw. Verformungsschritt vorgenommen wird.

13. Verfahren nach einem der Ansprüche 1 bis 11, dadurch gekennzeichnet, daß die Diffusionsreaktion zugleich mit dem letzten Kompaktierungs- bzw. Verformungsschritt durchgeführt wird.

14. Verfahren nach einem der Ansprüche 1 bis 13, dadurch gekennzeichnet, daß zwei magnetische Legierungskomponenten (A und B) mit verschiedenen Curie-Temperaturen (T_{c}^{A} bzw. T_{c}^{B}) vorgesehen werden und daß das Ausrichten der Pulverteilchen im Magnetfeld bei einer Temperatur (T) vorgenommen wird, die in dem Temperaturintervall zwischen den beiden Curie-Temperaturen (T_{c}^{A} und T_{c}^{B}) liegt.

15. Verfahren nach einem der Ansprüche 1 bis 14, dadurch gekennzeichnet, daß das Zwischenprodukt aus mindestens zwei kristallinen Legierungskomponenten gebildet wird.

16. Verfahren nach einem der Ansprüche 1 bis 14, dadurch gekennzeichnet, daß neben mindestens einem metallischen Ausgangselement oder einer metallischen Ausgangsverbindung als der einen Legierungskomponente mindestens ein weiteres Ausgangselement bzw. eine weitere Ausgangsverbindung als weitere Legierungskomponente vorgesehen wird, die ein Metalloid ist.

17. Verfahren nach Anspruch 16, dadurch gekennzeichnet, daß als Metalloid amorphes Bor vorgesehen wird.

18. Verfahren nach einem der Ansprüche 1 bis 17, dadurch gekennzeichnet, daß als mindestens eine Ausgangskomponente eine Verbindung oder Legierung aus mehreren Elementen vorgesehen wird.

## Claims

1. Process for the production of a metallic part formed from an amorphous alloy, in which process the following process steps are to be carried out:
A) An intermediate product formed from at least two, at least partially magnetic, powdery components of the alloy is formed by carrying out a compacting step so that the alloy components in the intermediate product are, in at least one dimension, at the most 1 11m in extent and
B) the intermediate product is converted into the metallic part having an amorphous alloy state by means of a diffusion reaction at a predetermined high temperature which is below the crystallisation temperature of the amorphous alloy,
characterised in that to carry out the process step A)
- from the powdery alloy components a crystalline mixed powder with particles is produced, by means of a milling process which is terminated at a predetermined time, in such a way that the particles each have at least substantially a layer-like structure made from the alloy components,
- then the powder particles of this mixed powder at least in their mobile state are aligned in a magnetic field, and
- finally this mixed powder is compacted in this direction to form the intermediate product of the desired shape and dimensions and is still further deformed if necessary.

2. Process according to claim 1, characterised in that the amorphous structure of the intermediate product is converted into a micro-crystalline structure by a predetermined annealing treatment.

3. Process for the production of a metallic part from a crystalline alloy, in which process the following process steps are to be carried out:
A) An intermediate product from at least two, at least partially magnetic, powdery components of the alloy is formed by carrying out a compacting step so that the alloy components in the intermediate product are, in at least one dimension, at the most 1 11m in extent, and
B') the intermediate product is converted into the metallic part with a crystalline alloy state by means of a diffusion reaction at a predetermined high temperature,
characterised in that to carry out the process step A)
- from the powdery alloy components a crystalline mixed powder with particles is produced, by means of a milling process which is terminated at a predetermined time, in such a way that the particles each have at least substantially a layer-like structure made from the alloy components,
- then the powder particles of this mixed powder at least in their mobile state are aligned in a magnetic field, and
- finally this mixed powder is compacted in this direction to form the intermediate product of the desired shape and dimensions and is still further deformed if necessary.

4. Process according to one of claims 1 to 3, characterised in that the termination of the milling process is determined experimentally by examining the mixed powder particles.

5. Process according to one of claims 1 to 4, characterised in that the powdery alloy components are milled under protective gas to form the mixed powder.

6. Process according to one of claims 1 to 5, characterised in that the alloy components are milled at at least one predetermined temperature to form the mixed powder.

7. Process according to one of claims 1 to 6, characterised in that the powdery alloy components are milled until approximately alternating, layer-like areas are produced in the mixed powder particles with thicknesses of between 0.01 11m and 0.9 ₁1m, preferably between 0.05 11m and 0.5 µm.

8. Process according to one of claims 1 to 7, characterised in that the powdery alloy components are milled to form mixed powder particles with particle diameters of between approximately 10 and 200 µm, preferably approximately 20 and 100 µm.

9. Process according to one of claims 1 to 8, characterised in that the mixed powder particles are exposed to a magnetic field with a strength of between 0.1 and 1 Tesla.

10. Process according to one of claims 1 to 9, characterised in that the mixed powder is subjected to a shaking or knocking treatment when a magnetic field is applied.

11. Process according to one of claims 1 to 10, characterised in that the mixed powder is deformed into the intermediate product by hammering or extrusion.

12. Process according to one of claims 1 to 11, characterised in that the diffusion reaction is carried out after the last compacting or deformation step.

13. Process according to one of claims 1 to 11, characterised in that the diffusion reaction is carried out simultaneously with the last compacting or deformation step.

14. Process according to one of claims 1 to 13, characterised in that two magnetic alloy components (A and B) having different Curie temperatures (Te^{A} or T_{C}B) are provided and in that the aligning of the powder particles in the magnetic field is carried out at a temperature (T) which is between the two Curie temperatures (T_{c}^{A} and T_{c}B).

15. Process according to one of claims 1 to 14, characterised in that the intermediate product is formed from at least two crystalline alloy components.

16. Process according to one of claims 1 to 14, characterised in that apart from at least one metallic starting element or one metallic starting compound being provided as one alloy component, at least a further starting element or a further starting compound is provided as a further alloy component, which is a metalloid.

17. Process according to claim 16, characterised in that amorphous boron is provided as the metalloid.

18. Process according to one of claims 1 to 17, characterised in that a compound or alloy comprising several elements is provided as at least one starting component.

## Revendications

1. Procédé de préparation d'un corps métallique en un alliage amorphe, procédé dans lequel les phases opératoires suivantes sont effectuées :
A) On forme, en effectuant une phase opératoire de compactage, un produit intermédiaire à partir d'au moins deux constituants pulvérulents au moins partiellement magnétiques, de telle manière que les constituants de l'alliage s'étendent dans le produit intermédiaire, et dans au moins une dimension, sur 1 µm, au plus, et
B) on transforme le produit intermédiaire en le corps métallique dans lequel l'alliage est à l'état amorphe, au moyen d'une réaction de diffusion, à une température élevée prédéterminée qui se situe en-dessous de la température de cristallisation de l'alliage amorphe,
caractérisé en ce que, pour effectuer la phase opératoire A) du procédé :
- on prépare de telle façon, à partir des constituants pulvérulents de l'alliage et au moyen d'un processus de broyage à achever à un instant prédéterminé, une poudre de mélange cristalline ayant des particules, que celles-ci présentent, chacune, au moins très largement, une structure similaire à une structure stratiforme en les constituants de l'alliage,
- on oriente ensuite les particules de cette poudre de ce mélange au moins en tirant partie de leur état de mobilité, dans un champ magnétique, et
- enfin, on compacte suivant cette orientation cette poudre de mélange en le produit intermédiaire à la forme et aux dimensions souhaitées, et le cas échéant, on le déforme encore davantage.

2. Procédé suivant la revendication 1, caractérisé en ce qu'il consiste à transformer la texture amorphe du produit intermédiaire en une texture micro-cristalline, par un traitement de recuit prédéterminé.

3. Procédé de préparation d'un corps métallique en un alliage cristallin, procédé dans lequel les phases opératoires suivantes sont à effectuer :
A) On forme, en effectuant une phase opératoire de compactage, un produit intermédiaire à partir d'au moins deux constituants pulvérulents au moins partiellement magnétiques, de manière que les constituants de l'alliage s'étendent dans le produit intermédiaire, et dans au moins une dimension, sur 1 µm, au plus, et
Br) on transforme le produit intermédiaire en le corps métallique dans lequel l'alliage est à l'état cristallin, au moyen d'une réaction de diffusion à une température élevée prédéterminée
caractérisé en ce que pour la mise en oeuvre de la phase opératoire A) du procédé
- on prépare de telle façon, à partir des constituants pulvérulents de l'alliage et au moyen d'un processus de broyage à achever à un instant prédéterminé, une poudre de mélange cristalline ayant des particules, que celles-ci ont chacune, au moins très largement, une structure stratiforme en les constituants de l'alliage,
- on oriente ensuite les particules de cette poudre de mélange au moins en tirant partie de leur mobilité dans un champ magnétique, et
- enfin, on compacte suivant cette orientation cette poudre de mélange en le produit intermédiaire à la forme et aux dimensions souhaitées et le cas échéant, on le déforme encore davantage.

4. Procédé suivant l'une des revendications 1 à 3, caractérisé en ce qu'il consiste à déterminer l'achèvement du processus de broyage expérimentalement au moyen d'un examen des particules de la poudre de mélange.

5. Procédé suivant l'une des revendications 1 à 4, caractérisé en ce qu'il consiste à broyer les constituants pulvérulents de l'alliage en la poudre de mélange sous gaz protecteur.

6. Procédé suivant l'une des revendications 1 à 5, caractérisé en ce qu'il consiste à broyer les constituants de l'alliage en poudre de mélange à au moins une température prédéterminée.

7. Procédé suivant l'une des revendications 1 à 6, caractérisé en ce qu'il consiste à broyer les constituants pulvérulents de l'alliage jusqu'à ce qu'il se forme sensiblement des zones alternées analogues à des couches dans les particules de la poudre de mélange, ayant des épaisseurs comprises entre 0,01 µm et 0,9 µm, et de préférence comprises entre 0,05 µm et 0,5 lim.

8. Procédé suivant l'une des revendications 1 à 7, caractérisé en ce qu'il consiste à broyer les constituants pulvérulents de l'alliage en des particules de la poudre de mélange ayant des diamètres de particules compris entre 10 et 200 µm environ, et de préférence entre 20 et 100 _{I}lm environ.

9. Procédé suivant l'une des revendications 1 à 8, caractérisé en ce qu'il consiste à soumettre les particules de la poudre de mélange à un champ magnétique d'une intensité comprise entre 0,1 et 1 Tesla.

10. Procédé suivant l'une des revendications 1 à 9, caractérisé en ce qu'il consiste à soumettre la poudre de mélange lors de l'application du champ magnétique à un traitement de secouage ou de martelage.

11. Procédé suivant l'une des revendications 1 à 10, caractérisé en ce qu'il consiste à transformer la poudre de mélange en le produit intermédiaire, par martelage ou par extrusion.

12. Procédé suivant l'une des revendications 1 à 11, caractérisé en ce qu'il consiste à effectuer la réaction de diffusion après la dernière phase de compactage ou de déformation.

13. Procédé suivant l'une des revendications 1 à 11, caractérisé en ce qu'il consiste à effectuer la réaction de diffusion en même temps que la dernière phase opératoire de compactage ou de déformation.

14. Procédé suivant l'une des revendications 1 à 13, caractérisé en ce qu'il consiste à prévoir deux constituants magnétiques de l'alliage (A et B) ayant des points de Curie différents (T_{c}^{A} et T_{c}^{B}), à effectuer l'orientation des particules de poudre dans le champ magnétique à une température (T) qui se trouve dans l'intervalle de température compris entre les deux points de Curie (T_{c}^{A} et T_{c}^{B}).

15. Procédé suivant l'une des revendications 1 à 14, caractérisé en ce qu'il consiste à former le produit intermédiaire d'au moins deux constituants cristallins de l'alliage.

16. Procédé suivant l'une des revendications 1 à 14, caractérisé en ce qu'il consiste à prévoir, outre au moins un élément de départ métallique ou un composé de départ métallique comme l'un des constituants de l'alliage, au moins un autre élément de départ ou au moins un autre composé de départ comme autre constituant de l'alliage, qui est un métalloïde.

17. Procédé suivant la revendication 16, caractérisé en ce qu'il consiste à prévoir comme métalloïde du bore amorphe.

18. Procédé suivant l'une des revendications 1 à 17, caractérisé en ce qu'il consiste à prévoir comme au moins un constituant de départ, un composé ou un alliage de plusieurs éléments.
